# EUROPÄISCHE PATENTANMELDUNG

(11) **EP 0 827 787 A1**
(43) Veröffentlichungstag der Anmeldung: **11.03.1998**
(21) Anmeldenummer: 97250245.4
(22) Anmeldetag: 22.08.1997
(51) Int. Cl.: B21B 1/08

(54) **Walzverfahren zur Herstellung von Doppel-T-Vorprofilen für in einer Fertigstrasse auszuwalzende Profile**

(30) Priorität: 04.09.1996 DE 19637705; 22.07.1997 DE 19732445
(71) Anmelder: MANNESMANN Aktiengesellschaft, 40213 Düsseldorf (DE)
(72) Erfinder: Krengel, Roland, Dr.-Ing., 47647 Kerken (DE); Mertens, Rudolf, 47128 Duisburg (DE)
(74) Vertreter: Meissner, Peter E., Dipl.-Ing.

(57) **Zusammenfassung**

Die Erfindung betrifft ein Walzverfahren zur Herstellung von Vorprofilen für in einer Fertigstraße auszuwalzende Doppel-T-förmige Profile kleiner Querschnitte, aus einem im Querschnitt rechteckigen, vorzugsweise stranggegossenen Ausgangsquerschnitt. Dabei wird aus dem Ausgangsquerschnitt in der Vorstraße ein Vorprofil gewalzt, dessen Querschnitt aus zwei zusammenhängenden klappsymmetrischen Vorprofilquerschnitten für je ein Doppel-T-förmiges Endprofil gebildet ist, deren Stege in einer gemeinsamen Horizontalebene angeordnet sind, und das Vorprofil wird am Ende der Vorstraße oder unmittelbar anschließend in der senkrechten Mittelebene in zwei gleiche Vorprofile getrennt.

## Beschreibung

Die Erfindung betrifft ein Walzverfahren zur Herstellung von Vorprofilen für in einer Fertigstraße auszuwalzende Doppel-T-förmige Profile kleiner Querschnitte, aus einem im Querschnitt rechteckigen, vorzugsweise stranggegossenen Ausgangsquerschnitt.

Profilwalzwerke bestehen in der Regel aus einer Vorstraße mit einem oder zwei reversierend arbeitenden Vorgerüsten, den sogenannten Break-Down-Gerüsten und einer nachgeschalteten reversierend oder kontinuierlich arbeitenden Fertigstraße, die aus mehreren Gerüsten zusammengesetzt ist.

Der Ausgangsquerschnitt, der je nach den vorhandenen Gieß- und Walzeinrichtungen aus einer Bramme, einem Vorblock oder einem endabmessungsnah stranggegossenen Ausgangsprofil (beam-blank) bestehen kann, wird in der Vorstraße in mehreren reversierenden Stichen zu einem Vorprofilquerschnitt umgeformt und der nachgeschalteten Fertigstraße direkt oder über einen Querschlepper zugeführt.

Beim Walzen von Profilen ergibt sich meist das Problem, daß die maximale Produktion der Walzstraße, insbesondere bei kleineren Profilquerschnitten nicht voll ausgenutzt werden kann, da das Vorgerüst (break-down) aufgrund des reversierenden Walzens einen Produktionsengpaß darstellt.

Die Vorprofilquerschnitte sind in Abhängigkeit vom Fertigprodukt so festzulegen, daß die Anzahl der Walzstiche in der Vorstraße und der Fertigstraße unter Berücksichtigung der jeweiligen Walzlängen und Walzzeiten aufeinander abgestimmt sind und eine möglichst optimale Produktionskapazität erreicht wird. Der Verteilung der Stichzahlen auf die Vor- und Fertigstraße sind jedoch hinsichtlich der erreichbaren Walzgutdicken und der Endwalztemperaturen Grenzen gesetzt.

Bei einer reversierend arbeitenden Fertigstraße ist eine Verringerung der Stichzahl in der Vorstraße durch eine Vergrößerung der Walzgutdicke des Vorprofils wegen der sich daraus ergebenden Erhöhung der reversierenden Walzstiche in der Fertiggerüstgruppe und der damit verbundenen Temperaturverluste des ausgewalzten Profils begrenzt.

Bei einer kontinuierlichen Fertigstraße ist die maximal mögliche Stichzahl durch die Anzahl der Gerüste festgelegt, so daR die Walzgutdicken des Vorprofils und die Anzahl der Walzstiche im Vorgerüst bei einem festgelegten Ausgangsquerschnitt in engen Grenzen vorgegeben ist.

Während die Profilwalzung großer Fertigquerschnitte mit hohen Metergewichten häufig durch die Ofenkapazität oder die Adjustage begrenzt wird, liegt der Produktionsengpaß bei der Walzung kleiner Fertigprofile mit geringen Metergewichten im allgemeinen im Bereich des Vorgerüstes (break-down).

Fertigprofile mit hohen Metergewichten werden daher in der oben beschriebenen konventionellen Weise ausgewalzt, während für die kleinen Profilquerschnitte neue Verfahrenswege zur Erzielung einer höheren Produktion in der Vorstraße notwendig sind.

Ausgehend von den beschriebenen Problemen und Nachteilen beim Stand der Technik ist es die Aufgabe der vorliegenden Erfindung, ein Walzverfahren zur Herstellung von Vorprofilen für in einer Fertigstraße auszuwalzende Doppel-T-Profile, kleinen Querschnittes vorzuschlagen, durch das eine deutliche Erhöhung der Produktionskapazität des gesamten Walzwerkes ohne maßgebliche Änderung der konventionellen Anlagentechnik möglich ist.

Zur Lösung der Aufgabe wird erfindungsgemäß ein Walzverfahren vorgeschlagen, das dadurch gekennzeichnet ist, daß aus dem Ausgangsquerschnitt in der Vorstraße ein Vorprofil gewalzt wird, dessen Querschnitt aus zwei zusammenhängenden klappsymmetrischen Vorprofilquerschnitten für je ein Doppel-T-förmiges Endprofil gebildet ist, deren Stege in einer gemeinsamen Horizontalebene angeordneten sind und daß das Vorprofil am Ende der Vorstraße oder unmittelbar anschließend in der senkrechten Mittelebene in zwei gleiche Doppel-T-Vorprofile getrennt wird.

Zur Erzielung einer hohen Produktionskapazität bei der Walzung kleiner Doppel-T-Profilquerschnitte wird also erfindungsgemäß vorgeschlagen, die Kalibrierung in der Vorstraße derart auszuführen, daß, gleichgültig welcher Ausgangsquerschnitt je nach den vorhandenen Gieµ- und Walzeinrichtungen zur Anwendung kommt, mit der neuartigen Kalibrierung der Ausgangsquerschnitt zu einem zusammenhängenden doppelten Vorprofilquerschnitt gewalzt wird, wobei vorzugsweise eine offene Kalibrierung zur Anwendung kommt. Dabei wird zur Herstellung der Doppel-T-Träger ein Doppel-Vorprofil gewalzt, bei dem die in der gemeinsamen Horizontalebene angeordneten Vorprofilquerschnitte an ihren Flanschaußenflächen zusammenhängen. Aufgrund des etwa doppelt so großen Ausgangsquerschnittes ergibt sich erfindungsgemäß sowohl für das Walzwerk als auch für die Stranggießanlage eine Erhöhung der Produktionskapazität. Neben dem erhöhten Ausbringen der Vorstraße wird gleichzeitig die erreichbare Ofenkapazität für das betreffende Profil aufgrund des doppelt so hohen Einsatzgewichtes des Vorprofiles erhöht.

In einer weiteren Ausgestaltung der Erfindung wird vorgeschlagen, daß zur Herstellung von Doppel-T-Trägern in einem ersten Kaliber der Vorstraße der Ausgangsquerschnitt zur Ausbildung des Steges und der Flansche reduzierend umgeformt wird, wobei gleichzeitig ein Einschneiden des Flanschbereiches des Doppel-T-Vorprofiles in dessen senkrechter Mittelebene erfolgt.

Nach einem weiteren Vorschlag der Erfindung ist vorgesehen, daß in nachfolgenden Kalibern der Steg und die Flansche weiter reduzierend umgeformt und an die Querschnittsform des Fertigprofiles angenähert werden, wobei der Flanschbereich weiter eingeschnitten wird.

Auf diese Weise lassen sich schon in der Vorstraße die später der Fertigstraße zuzuführenden Doppel-T-Vorprofile vorbereiten.

Erst am Ende der Vorstraße, vorzugsweise im letzten Kaliber erfolgt das Trennen des doppelten Vorprofiles in zwei gleiche einzelne Profile, oder hinter der Vorstraße erfolgt das Trennen des doppelten Vorprofiles in einer der Vorstraße nachgeschalteten Vorrichtung.

Erfindungsgemäß wird eines der Doppel-T-Vorprofile nach dem Trennen in einem Wärmeofen und/oder unter einer Wärmehaube zwischengespeichert, bevor es - wie inzwischen das andere Doppel-T-Vorprofil - der Fertigstraße zur Auswalzung zugeführt wird.

Es ist auch denkbar das in der Vorstraße zu walzende Vorprofil aus einem angenähert endabmessungsnah gegossenen Ausgangsquerschnitt herzustellen. Ein sogenannter beam-blank hätte dann praktisch auch die Rohform eines erfindungsgemäßen Doppel-Profils und würde in der erfindungsgemäßen Weise in der Vorstraße weiterverarbeitet.

Mit den Mitteln und Maßnahmen der Erfindung läßt sich die Produktionskapazität eines gattungsgemäßen Walzwerkes bei kleinen Profilquerschnitten deutlich erhöhen.

Das erfindungsgemäße Verfahren wird nachfolgend anhand der Zeichnung am Beispiel einer Doppel-T-Trägerwalzung erläutert. Es zeigt
- Figur 1: den Anstichquerschnitte für das erfindungsgemäße Verfahren und
- Figur 2: die Vorprofilkalibrierung nach der Erfindung.

Als Ausgangsquerschnitt für das erfindungsgemäße Verfahren wird eine Bramme, ein gewalzter oder ein stranggegossener Vorblock verwendet, wie er in der Figur 1 dargestellt ist. Alternativ kann auch ein endabmessungsnah vergossenes Trägervorprofil (beam blank) verwendet werden.

Im ersten Kaliber der Vorstraße wird der Ausgangsquerschnitt zur Ausbildung des Steges 1 und der Flansche 2 reduzierend umgeformt, wobei zugleich ein Einschneiden an der späteren Nahtstelle des doppelt ausgeführten Doppel-T-Vorprofiles bei 3 erfolgt. Das Kaliber ist in der oberen Darstellung der Figur 2 zu erkennen. Wie die darunter ausgeführten Zeichnungsfiguren erkennen lassen, wird in den nachfolgenden Kalibern das Vorprofil weiter reduzierend umgeformt, wobei die Stege 1 und die Flansche 2 weiter ausgebildet werden, um die Vorprofilquerschnitte für die nachgeschaltete Fertigstraße anzunähern. Gleichzeitig wird, wie bei 3 erkennbar, mit jedem Reduzierstich die Trennstelle zwischen den beiden Doppel-T-Vorprofilen tiefer eingeschnitten, bis im letzten Kaliber oder in einer nachfolgenden Vorrichtung bei 4 das Vorprofil getrennt wird. Dabei entstehen die beiden Doppel-T-Vorprofile A und B.

Diese beiden Doppel-T-Vorprofile A und B werden der nachfolgenden Fertigstraße zugeleitet, wobei vorzugsweise eines der Profile A oder B in einem Zwischenwärmofen oder in einer Wärmehaube bis zur Fertigwalzung des ersten Profils gehalten wird. Es ist aber auch denkbar, bei einer nachgeschalteten, kontinuierlich arbeitenden Fertigstraße die beiden im Vorgerüst doppelt gewalzten Doppel-T-Vorprofile auch ohne eine Vorrichtung zur Wärmehaltung mit kurzem Abstand direkt hintereinander der Fertigstraße zuzuführen.

## Patentansprüche

1. Walzverfahren zur Herstellung von Vorprofilen für in einer Fertigstraße auszuwalzende Doppel-T-förmige Profile kleiner Querschnitte, aus einem im Querschnitt rechteckigen, vorzugsweise stranggegossenen Ausgangsquerschnitt,
dadurch gekennzeichnet,
daß aus dem Ausgangsquerschnitt in der Vorstraße ein Vorprofil gewalzt wird, dessen Querschnitt aus zwei zusammenhängenden klappsymmetrischen Vorprofilquerschnitten für je ein Doppel-T-förmiges Endprofil gebildet ist, deren Stege in einer gemeinsamen Horizontalebene angeordneten sind und daß das Vorprofil am Ende der Vorstraße oder unmittelbar anschließend in der senkrechten Mittelebene in zwei gleiche Vorprofile getrennt wird.

2. Walzverfahren nach Anspruch 1,
dadurch gekennzeichnet,
daß in einem ersten Kaliber der Vorstraße der Ausgangsquerschnitt zur Ausbildung des Steges und der Flansche reduzierend umgeformt wird, wobei gleichzeitig ein Einschneiden des Flanschbereiches des Vorprofiles in dessen senkrechter Mittelebene erfolgt.

3. Walzverfahren nach Anspruch 1 und 2,
dadurch gekennzeichnet,
daß in nachfolgenden Kalibern der Steg und die Flansche weiter reduzierend umgeformt und an die Querschnittsform des Fertigprofiles angenähert werden, wobei der Flanschbereich weiter eingeschnitten wird.

4. Walzverfahren nach Anspruch 1 bis 3,
dadurch gekennzeichnet,
daß das Trennen der Doppel-T-Vorprofile im letzten Kaliber der Vorstraße erfolgt.

5. Walzverfahren nach Anspruch 1 bis 4,
dadurch gekennzeichnet,
daß das Trennen der Doppel-T-Vorprofile in einer der Vorstraße nachgeschalteten Vorrichtung erfolgt.

6. Walzverfahren nach Anspruch 1 bis 5,
dadurch gekennzeichnet,
daß eines der Doppel-T-Vorprofile nach dem Trennen in einem Wärmeofen und/oder unter einer Wärmehaube zwischengespeichert wird, bevor es -wie inzwischen das andere Doppel-T-Vorprofil- der Fertigstraße zur Auswalzung zugeführt wird.
